# EUROPÄISCHE PATENTSCHRIFT

(11) **EP 3 049 543 B1**
(45) Veröffentlichungstag und Bekanntmachung des Hinweises auf die Patenterteilung: **11.04.2018**
(21) Anmeldenummer: 14789775.5
(22) Anmeldetag: 14.08.2014
(51) Int. Cl.: C22B 9/04, C22B 47/00

(54) **HERSTELLUNG VON HOCHWERTIGEM MANGAN AUS FERROMANGAN MITTELS VERDAMPFUNG IN EINER VAKUUMINDUKTIONSANLAGE**
PRODUCTION OF HIGH-GRADE MANGANESE FROM FERROMANGANESE BY MEANS OF VAPORIZATION IN A VACUUM INDUCTION PLANT
PROCÉDÉ DE PRODUCTION DE MANGANÈSE DE GRANDE QUALITÉ À PARTIR DE FERROMANGANÈSE PAR VAPORISATION DANS UNE INSTALLATION À INDUCTION SOUS VIDE

(30) Priorität: 25.09.2013 DE 102013016366
(43) Veröffentlichungstag der Anmeldung: 03.08.2016
(73) Patentinhaber: SMS group GmbH, 40237 Düsseldorf (DE)
(72) Erfinder: REICHEL, Johann, 40489 Düsseldorf (DE); ROSE, Lutz, 47259 Duisburg (DE); BADER, Jan, 46519 Alpen (DE)
(74) Vertreter: Klüppel, Walter
(86) Internationale Anmeldenummer: PCT/DE2014/000413
(87) Internationale Veröffentlichungsnummer: WO 2015/043560

(56) Entgegenhaltungen:
- KR-A- 20100 077 885
- US-A- 2 986 461
- US-A- 3 054 670

## Beschreibung

Die vorliegende Erfindung betrifft ein Verfahren zur Herstellung von technisch reinem Mangan durch Verdampfung von kohlenstoffhaltigem Ferromangan in einem Induktionsvakuumgefäß.

Aus der KR 20100077885 A ist ein Verfahren zur Herstellung von technisch reinem Mangan durch Verdampfung von kohlenstoffhaltigem Ferromangan in einem Induktionsgefäß bekannt, wobei das Verfahren unter Vakuum und Temperaturen oberhalb der Liquidus-Temperatur des Mangans ausgeführt wird. Dabei wird eine Pfanne mit flüssigem kohlenstoffhaltigem Ferromangan in einen Induktionsverdampfer eingesetzt, das Metall unter Vakuum im Bereich von unter 3 Torr verdampft und abgekühlt, wobei die Mangandämpfe abgeschieden werden.

Mangan ist eins von den wichtigsten Legierungselementen bei der Stahlherstellung. Es zeichnet sich mit hoher Festigkeit und Dehnung aus. Die Erzeugung von Stahlsorten mit Mangan erfolgt durch Zugabe von manganhaltigen Legierungsmitteln während des Stahlherstellungsprozesses. Zu denen gehören Mn-Legierungen erzeugt in Hochöfen bzw. Reduktionsöfen mit hohem Kohlenstoffgehalt wie FeMnHC (HCFeMn) und Legierungen mit mittlerem FeMnMC (MCFeMn) und niedrigem Kohlestoffgehalt FeMnLC (LCFeMn). erzeugt in sekundärmetallurgischen Anlagen. Die Mangan-Legierungen sind außer mit den genannten Kohlenstoffgehalten auch mit weiteren Elementen wie Phosphor und Schwefel belastet, so dass die Anwendung der Materialien nicht unbegrenzt in Einsatz kommen kann.

Typische Zusammensetzung von Mangan-Legierungen in Gew. % sind:

| | C | Si | P | S | Mn |
|---|---|---|---|---|---|
| FeMnHC | 7-8 | 1.5-4.5 | 0.2-0.4 | 0.03 | 65-82 |
| FeMnMC | 1.0 | 1.5-2.5 | 0.2-0.4 | 0.02 | 75-85 |
| FeMnLC | 0.2-0.7 | 1-2 | 0.1-0.3 | 0.02 | 78-92 |

Es wird allerdings immer öfter nach technisch reinem Mangan gefragt, um dem ständig wachsenden Ansprüchen der hochqualitativen Stahlherstellung nachzugehen. Derzeit wird technisch reines Mangan nur auf elektrolytischer Weise hergestellt, da reines Mangan technisch nicht durch die Reduktion mit Kohlenstoff gewonnen werden kann, da sich hierbei neben Mangan auch stabile Carbide, insbesondere Mn₇C₃, bilden.

Hierzu wird eine möglichst reine Mangansulfat-Lösung verwendet, die mit Edelstahl-Elektroden bei 5 -7 V elektrolysiert wird. An der Kathode entsteht dabei reines Mangan, an der Anode Sauerstoff, der mit Manganionen weiter zu Braunstein reagiert.

2MnSO₄ + 2 H₂O → 2Mn + 2 H₂SO₄ + O₂

Daneben sind auch die Gewinnung von Mangan durch die Reduktion von Manganoxiden mit Aluminium (Aluminothermie) oder Silicium bekannt.

Eine weitere Möglichkeit der Mangangewinnung besteht darin, die oben genannten Manganverbindungen soweit zu erhitzen, so dass das Mangan verdampf.

Allerdings entsteht reines Mangan erst bei Temperaturen über 1600° C, da erst bei dieser Temperatur ein Teil des Mangans zu verdampfen beginnt, so dass dieser Herstellungsweg bisher nicht wirtschaftlich anwendbar war.

Eine Aufgabe der vorliegen Erfindung ist es, ein Verfahren zur kontinuierlichen Mangan-Herstellung durch Verdampfung der Ausgangrohstoffe zur Verfügung zu stellen, die kostengünstig und damit wirtschaftlich ist.

Diese Aufgabe wird durch die im Anspruch 1 angegebenen Merkmale gelöst, insbesondere dadurch, dass das Verfahren unter Vakuum und Temperaturen oberhalb der Liquidus-Temperatur des Mangans ausgeführt wird, wobei eine Pfanne mit flüssigem kohlenstoffhaltigem Ferromangan in einen Induktionsverdampfer eingesetzt wird, das Metall unter Vakuum, erzeugt und durch ein Vakuumpumpen- und Filtersystem im Bereich von 10-900 mbar und einer Temperatur im Bereich von > 1248°C rührend mit einem Inertgas verdampft und im weiteren Verlauf der Anlage mit Wasser gekühlt wird, wobei die Mn-Dämpfe in einer mobilen Kondensationskammer bei Temperaturen im Bereich 1350-1400°C verflüssigt und durch ein siphonartiges beheiztes Abstichloch kontinuierlich in eine Vergießmaschine abgestochen werden.

Die in der Erfindung präsentierte Anlage und das Verfahren stellt eine innovative Technik nicht nur im Sinne der kontinuierlichen Mangan-Herstellung aber auch ihres Vergießens dar.

Im Folgenden sollen die metallurgischen Eigenschaften des Mangans beschrieben werden.

Das Zweikomponentensystem Mn-Fe, stellt verschiedene Wandlungsphasen der Lösung Mangan-Eisen dar. Wie dem untenstehenden Diagramm zu entnehmen ist, liegt die Liquidustemperatur des reinen Mangans bei 1246°C.

Beim Mangangehalt von 65-92%, typischem Gehalt der Ferrolegierungen, liegt die Liquidustemperatur im Bereich 1246-1280°C. Sie definiert die niedrigste Temperatur bei der das Flüssigmaterial zu verdampfen beginnt. Der Dampfdruck in Abhängigkeit der Temperatur hat einen exponentiell wachsenden Verlauf.

Um die physikalischen Bedingungen des erfindungsgemäßen Verfahrens zu veranschaulichen, wird nachstehend die Verdampfungskinetik des Mangans beschrieben.

Die Verdampfungskinetik des Mangans ist eine Funktion des Druckes, der Temperatur und der Inertgasrate. Der Verdampfungsprozess selbst erfolgt durch Phasenumwandlung - Flüssigkeit / Gas (Dampf) bei gegebener Temperatur und dem Druck nach dem Gesetz der ersten Ordnung, wie in Gleichung (1) darstellt ist, $\left(- \frac{dMn}{dt}\right) - \frac{1}{τ} \left(\left[Mn\right] - \left[Mn *\right]\right)$ worin
(-dMn/dt) : Verdampfungsrate in % / min
τ : Phasenumwandlungskonstante in Minuten
[Mn]: aktuelle Mangan-Konzentration
[Mn*]:Mn-Gleichgewichtskonzentration bei aktuellem Prozesszustand (p,T, Inertgas) ist.

Bei einem Phasengleichgewicht (Flüssigkeit - Gas) $\left[Mn *\right] = \left\{Mn *\right\}$ ausgedrückt durch eine temperaturabhängige Konstante K(T), $K \left(T\right) = \frac{{p}_{Mn}}{{a}_{Mn}} = \frac{{p}_{Mn}}{{f}_{Mn} \left[Mn *\right]}$ den Verdampfungsdruck pMn als auch durch den Aktivitätskoeefizient fMn als Funktion der Metallzusammensetzung wird das Mangangleichgewicht [Mn*] folgend dargestellt: $\left[Mn *\right] = \frac{{p}_{Mn}}{{f}_{Mn} K \left(T\right)}$ worin ${p}_{Mn} = \frac{{N}_{Mn}}{{N}_{Mn} + {u}_{Ar}} p$ Dabei gilt
1. NMn: Mn - Volumenstrom im Vakuumgefäß in Nm3/min, direkt proportional zur Verdampfungsrate ausgedrückt durch k(-dMn/dt),
2. uAr: eingeblasener Ar-Volumenstrom in das Vakuumgefäß in Nm3/min,
3. p: Druck innerhalb des Verdampfungsgefässes

Gleichungen (4) und (5) in Verbindung mit der Gleichung (1) ergeben den folgenden Zusammenhang: $\left(- \frac{dMn}{dt}\right) = \frac{1}{τ} \left(\left[Mn\right] - \frac{1}{{f}_{Mn} K \left(T\right)} \frac{k \left(- \frac{dMn}{dt}\right)}{k \left(- \frac{dMn}{dt}\right) + {u}_{Ar}} p\right)$

Die Gleichung (6) gibt das Steuerprinzip angelehnt an die folgenden Größen wieder:
- Metalltemperatur **T,** geregelt im Temperaturbereich größer als 1246°C mit einer induktiven Heizung
- Gefäßdruck **p,** geregelt im Bereich 10 bis 900 mbar mittels eines Vakuumpumpensystems
- Ar-Inertgasdurchflussrate **uAr,** geregelt im Bereich 0.05 bis 0.5 Nm3 / (tMetall min) mittels eines Einblassystems.

Hieraus ergeben sich alle relevanten Parameter zur Durchführung des erfindungsgemäßen Verfahrens mit der erfindungsgemäßen Vorrichtung.

Das Verfahren sieht vor, dass die Verflüssigung der Mn-Dämpfe kontinuierlich mittels des sekundären Kühlers, der im Dampfstrom innerhalb einer Dampfleitung angeordnet und zwecks der Verbesserung des Tropfenabflusses in konischer Form ausgebildet ist, erfolgt.

Das Vakuumpumpensystem ist zusätzlich mit einem sekundären Wasserkühlsystem, einem Kondensator und einem Filter ausgestattet. Der Verdampfungsprozess wird dabei zusätzlich mit Argon als Inertgas unterstützt und bildet quasi eine Schutzgasatmosphäre aus.

Das technisch reine Mangan wird kontinuierlich mit Wasser gekühlt, abgestochen und unter der Argonschutzgasatmosphäre in eine Gießmaschine aufgegeben, wo es in entsprechend gewünschte Formate gegossen werden kann.

Während des Prozesses ist es vorgesehen, die Verdampfungsrate, Temperatur, Vakuumdruck und Inertgasdurchflussrate zu steuern. Das zu verdampfende Verdampfungsmaterial kann aus verschiedenen Mn-Konzentrationen bestehen, die dann wiederum die Verdampfungsrate, Temperatur und Inertgasdurchflussrate beeinflussen können.

Auch soll es möglich sein, dass das Verdampfungsmaterial kontinuierlich oder diskontinuierlich in den Induktionsverdampfer chargiert wird.

Eine weitere Aufgabe der vorliegenden Erfindung ist es, eine Vorrichtung zur Durchführung des erfindungsgemäßen Verfahrens zur Verfügung zu stellen.

Diese weitere Aufgabe wird durch eine Vorrichtung gemäß der im Anspruch 9 angegebenen Merkmale gelöst, insbesondere dadurch einen Verdampfer in dem die Manganlegierung eingesetzt wird, das Metall unter Vakuum, erzeugt und durch ein Vakuumpumpen- und Filtersystem im Bereich von 10-900 mbar und einer Temperatur im Bereich von > 1248°C rührend mit Argon als Schutzgas verdampfbar ist und über eine primäre Wasserkühlung und über eine sekundäre Wasserkühlung gekühlt wird, wobei die Mn-Dämpfe in einer mobilen Kondensationskammer bei Temperaturen im Bereich 1350-1400°C im flüssigen Aggregatzustand gesammelt werden und durch ein siphonartiges beheiztes Abstichloch kontinuierlich in eine Vergießmaschine abstechbar ist.

In einer weiteren Ausführungsform ist der Verdampfer ein Induktionsverdampfer, der auf einer Hydraulikplattform angeordnet und über diese vertikal verfahrbar ausgebildet ist.

Gemäß einer vorteilhaften Ausführungsform der erfindungsgemäßen Vorrichtung ist die mobile Kondensationskammer horizontal verfahrbar ausgebildet.

In einer weiteren Ausführungsform sind der Induktionsverdampfer und die Kondensationskammer über eine, mit der primären Wasserkühlung und der sekundären Wasserkühlung wirkverbundenen Dampfleitung gasdicht miteinander verbunden.

In einer besonders vorteilhaften Ausführungsform der erfindungemäßen Vorrichtung ist die sekundäre Wasserkühlung innerhalb der Dampfleitung im Dampfstrom über der Kondensationskammer angeordnet.

Es ist vorgesehen, dass die Dampfleitung mit einer Zuleitung für das Schutzgas (Inertgas) verbunden ist und das Schutzgas (Inertgas) in der Dampfleitung und der Zuleitung im Kreislauf geführt wird, wobei dampfförmiges Mangan durch einen, der Zuleitung zugeordneten, sekundären Kondensator abgeschieden werden kann und das Schutzgas (Inertgas) über die Zuleitung den Induktionsverdampfer und damit dem Dampfstrom wieder zugeführt wird. Dabei ist es vorgesehen, dass auch zusätzliches Inertgas über die Einspeisung dem Kreislauf zugeführt werden kann, um die prozessbedingten Verluste ausgleichen zu können und so die Konzentration im Kreislaufsystem regulieren zu können.

Um die Konzentration an dem Schutzgas (Inertgas) im Kreislauf möglichst konstant zu halten, kann zusätzliches Schutzgas über eine Einspeisung in die Zuleitung eingeleitet werden, wo es über einen sekundären Filter wieder in den Induktionsverdampfer eingespült werden kann.

Die erfindungsgemäße Vorrichtung zur Durchführung des erfindungsgemäßen Verfahrens wird im Folgenden anhand einer beispielhaften Ausführungsform unter Bezugnahme auf die beigefügte Zeichnung näher erläutert.

Die einzige Figur zeigt:
- Fig. 1: eine schematische Ansicht der Vorrichtung zur Durchführung des Verfahrens als Prozessablaufmodell.

Wie in der einzigen Figur dargestellt, besteht die Vorrichtung 18 im wesentlichen aus einem Induktionsverdampfer 1, in dem das eingebrachte FeMn bei einer Temperatur von 1600 - 1700°C im flüssigen Aggregatzustand gehalten wird. Der Induktionsverdampfer 1 ist in dieser Ausführungsform auf einer Hydraulikplattform 9 angeordnet, die es erlaubt diesen zu heben und zu senken.

Im Bodenbereich des Induktionsverdampfers 1 ist mindestens ein Spülrohranschluss 19 vorgesehen, der mit einer Zuleitung 15 verbunden ist und über die ein Schutzgas, in diesem Fall Argon, in den Induktionsverdampfer 1 eingeleitet wird. Das Schutzgas steigt durch die FeMn - Schmelze nach oben, wo es sich mit dem verdampften Anteil des Mangans bei einem Druck von 100 bis 200 mbar in einer Dampfleitung 14 sammelt und in einem Dampfstrom 17, hier als Pfeile dargestellt, abgeführt wird. Die Dampfleitung 14 ist dabei gasdicht mit dem Induktionsverdampfer 1 verbunden.

Der sich in der Dampfleitung 14 befindliche Dampfstrom 17 wird an einer primären Wasserkühlung 4, die die Dampfleitung von außen ummantelt, vorbeigeleitet und dabei heruntergekühlt. In einer sekundären Wasserkühlung 5 wird der Dampfstrom 17 soweit heruntergekühlt, das ein Aggregatzustandwechsel des Mangans von gasförmig nach flüssig eintritt. Um dies so effizient und schnell wie möglich ausführen zu können, ist dabei vorgesehen, die sekundäre Wasserkühlung 5 innerhalb der Dampfleitung 14 und im Dampfstrom 17 anzuordnen.

Die sekundäre Wasserkühlung 5 ist dabei konisch ausgebildet und liegt mit der sich verjüngenden Seite in Richtung des ankommenden Dampfstromes 17. In der Figur ist dies als ein gleichschenkliges Dreieck dargestellt.

Unterhalb der sekundären Wasserkühlung 5 ist eine horizontal verfahrbare Kondensationskammer 2 angeordnet. Auch die Kondensationskammer 2 kann gasdicht mit der Dampfleitung 14 verbunden werden.

In der horizontal verfahrbar ausgebildeten Kondensationskammer 2 sammelt sich das verflüssigte hochreine Mangan und wird bei einer Temperatur von 1350 bis 1400°C im flüssigen Aggregatzustand gehalten.

Der verfahrbaren Kondensationskammer 2 ist ein siphonartiges Abstichloch 13 zugeordnet. Über das Abstichloch 13 wird das Mangan abgestochen und in eine Gießmaschine 8 aufgegeben. Die Gießmaschine 8 ist gekammert ausgebildet und steht auch unter einer Schutzgasatmosphäre 7 (Argon) und ist mit entsprechenden Vorrichtungsmitteln zur Beaufschlagung und Aufrechterhaltung der Schutzgasatmosphäre ausgerüstet. In der Gießmaschine wird das Mangan zu einem Endprodukt 11 in die entsprechend gewünschten Formate vergossen. Das Endprodukt 11 hat einen Reinheitsgrad von 99,9 % Mangan.

Während die manganhaltigen Dämpfe im Dampfstrom 17 an der sekundären Wasserkühlung 5 kondensieren, wird über einen Anschluss 20 die Schutzgasatmosphäre mittels einer Vakuumpumpe 3 abgesaugt und wieder in die Zuleitung 15 eingespeist. Das in dem Schutzgas noch befindliche verdampfte Mangan wird in einem sekundären Kondensator 12 heruntergekühlt und von der Schutzgasatmosphäre abgeschieden. Dem sekundären Kondensator 12 steht hierfür eine Vakuumpumpe mit Wasserkühlung 6 zur Verfügung.

Das vom Mangandampf gereinigte Schutzgas wird in der Zuleitung 15 im Kreislauf geführt und über eine Einspeisung 16 und ein sekundär Filter 10 wieder in den Induktionsverdampfer geleitet. Über die Einspeisung 16 wird dem Kreislauf durch den Prozessverlauf verlorengegangenes Schutzgas wieder zugeführt, so dass eine stabile Argon - Schutzgasatmosphäre mit jederzeit sichergestellt wird.

### Bezugszeichenliste

- 1.: Induktionsverdampfer
- 2.: Kondensationskammer
- 3.: Vakuumpumpe
- 4.: primäre Wasserkühlung
- 5.: sekundäre Wasserkühlung
- 6.: Vakuumpumpe mit Wasserkühlsystem
- 7.: Argonschutzatmosphäre
- 8.: Gießmaschine
- 9.: Hydraulikplattform
- 10.: Sekundärfilter
- 11.: Endprodukt
- 12.: sekundär Kondensator
- 13.: Abstichloch
- 14.: Dampfleitung
- 15.: Zuleitung
- 16.: Einspeisung
- 17.: Dampfstrom
- 18.: Vorrichtung
- 19.: Spülrohranschluss
- 20.: Anschluss

## Patentansprüche

1. Verfahren zur Herstellung von technisch reinem Mangan durch Verdampfung von kohlenstoffhaltigem Ferromangan in einem Induktionsvakuumgefäß, wobei das Verfahren unter Vakuum und Temperaturen oberhalb der Liquidus-Temperatur des Mangans ausgeführt wird, wobei eine Pfanne mit flüssigem kohlenstoffhaltigem Ferromangan in einen Induktionsverdampfer (1) eingesetzt wird, das Metall unter Vakuum, erzeugt und durch ein Vakuumpumpen- (3) und Filtersystem (10) im Bereich von 10-900 mbar und einer Temperatur im Bereich von > 1248°C rührend mit einem Inertgas verdampft und im weiteren Verlauf der Anlage durch einen primären Kühler (4) mit Wasser gekühlt wird, wobei die Mn-Dämpfe in einer mobilen Kondensationskammer (2) bei Temperaturen im Bereich 1350-1400°C durch einen sekundären Kühler (5) verflüssigt und durch ein siphonartiges beheiztes Abstichloch kontinuierlich in eine Gießmaschine (8) abgestochen und zum Endprodukt (11) vergossen werden.

2. Verfahren nach Anspruch 1, **dadurch gekennzeichnet, dass** die Verflüssigung der Mn-Dämpfe kontinuierlich mittels des sekundären Kühlers (5), der im Dampfstrom (17) innerhalb einer Dampfleitung (14) angeordnet und zwecks der Verbesserung des Tropfenabflusses in konischer Form ausgebildet ist, erfolgt.

3. Verfahren Nach Anspruch 1, **dadurch gekennzeichnet, dass** das Vakuumpumpensystem zusätzlich mit einem sekundären Wasserkühlsystem (6), einem Kondensator (12) und einem Filter (13) ausgestattet wird.

4. Verfahren nach Anspruch 1, **dadurch gekennzeichnet, dass** der Verdampfungsprozess zusätzlich mit Argon als Inertgas unterstützt wird.

5. Verfahren nach Anspruch 1, **dadurch gekennzeichnet, dass** das technische reine Mangan kontinuierlich mit Wasser gekühlt, abgestochen und unter einer Argonschutzgasatmosphäre in eine Gießmaschine (8) aufgegeben wird.

6. Verfahren nach Anspruch 1, **dadurch gekennzeichnet, dass** die Verdampfungsrate von Temperatur, Vakuumdruck und Inertgasdurchflussrate gesteuert wird.

7. Verfahren nach Anspruch 1, **dadurch gekennzeichnet, dass** das Verdampfungsmaterial aus verschiedenen Mn-Konzentrationen besteht.

8. Verfahren nach Anspruch 7, **dadurch gekennzeichnet, dass** das Verdampfungsmaterial kontinuierlich oder diskontinuierlich in den Induktionsverdampfer (1) chargiert wird.

9. Vorrichtung zum Durchführen des Verfahrens gemäß den Ansprüchen 1 bis 8, wobei in einem Verdampfer (1) in dem die Manganlegierung eingesetzt wird, das Metall unter Vakuum, erzeugt und durch ein Vakuumpumpen- (3) und Filtersystem (13) im Bereich von 10-900 mbar und einer Temperatur im Bereich von > 1248°C rührend mit Argon als Schutzgas verdampfbar ist und über eine primäre Wasserkühlung (4) und über eine sekundäre Wasserkühlung (5) gekühlt wird, wobei die Mn-Dämpfe in einer mobilen Kondensationskammer (2) bei Temperaturen im Bereich 1350-1400°C im flüssigen Aggregatzustand gesammelt werden und durch ein siphonartiges beheiztes Abstichloch (13) kontinuierlich in eine Vergießmaschine (8) abstechbar ist.

10. Vorrichtung nach Anspruch 9, **dadurch gekennzeichnet, dass** der Verdampfer (1) ein Induktionsverdampfer ist, der auf einer Hydraulikplattform (9) angeordnet ist und über diese vertikal verfahrbar ausgebildet ist.

11. Vorrichtung gemäß Anspruch 9, **dadurch gekennzeichnet, dass** die mobile Kondensationskammer (2) horizontal verfahrbar ausgebildet ist.

12. Vorrichtung gemäß Anspruch 10 und 11, **dadurch gekennzeichnet, dass** der Induktionsverdampfer (1) und die Kondensationskammer (2) miteinander über eine, mit der primären Wasserkühlung (4) und der sekundären Wasserkühlung (5) wirkverbundenen Dampfleitung (14), gasdicht verbunden sind.

13. Vorrichtung gemäß Anspruch 12, **dadurch gekennzeichnet, dass** die sekundäre Wasserkühlung (5) innerhalb der Dampfleitung (14) im Dampfstrom (17) über der Kondensationskammer (2) angeordnet ist.

14. Vorrichtung gemäß Anspruch 13, **dadurch gekennzeichnet, dass** die Dampfleitung (14) mit einer Zuleitung (15) für das Schutzgas verbunden ist, und das Schutzgas in der Dampfleitung (14) und der Zuleitung (15) im Kreislauf geführt wird, wobei dampfförmiges Mangan durch einen, der Zuleitung (15) zugeordneten, sekundär Kondensator (12) abscheidbar ist und das Schutzgas über die Zuleitung (15) den Induktionsverdampfer (1) dem Kreislauf wieder zugeführt wird.

15. Vorrichtung gemäß Anspruch 14, **dadurch gekennzeichnet, dass** das Schutzgas aus der Kondensationskammer (2) über eine Einspeisung (16) erneut in die Zuleitung (15) einleitbar ist und über einen sekundären Filter (10) in den Induktionsverdampfer (1) einspülbar und zusätzliches Schutzgas ebenfalls über die Einspeisung (16) dem Dampfstrom (17) zuleitbar ist.

## Claims

1. Method of producing technically pure manganese by vaporisation of ferromanganese with carbon content in an induction vessel, wherein the method is performed under vacuum and temperatures above the liquidus temperature of the manganese, wherein a ladle with liquid ferromanganese containing carbon is inserted into an induction evaporator (1), the metal is produced under vacuum and vaporised by a vacuum pump system (3) and filter system (10) in the range of 10 to 900 mbar and a temperature in the region of > 1248° C under agitation with an inert gas and in the further course of the plant is cooled with water by a primary cooler (4), wherein the manganese vapours are liquefied in a mobile condensation chamber (2) at temperatures in the range of 1350 to 1400° C by a secondary cooler (5), continuously tapped off into a casting machine (8) through a siphon-like heated tap hole, and cast to form the end product (11).

2. Method according to claim 1, **characterised in that** the liquefying of the manganese vapours is carried out continuously by means of the secondary cooler (5), which is arranged in the vapour flow (17) within a vapour duct (14) and which for the purpose of improvement in drip outflow is of conical form.

3. Method according to claim 1, **characterised in that** the vacuum pump system is additionally equipped with a secondary water cooling system (6), a condenser (12) and a filter (13).

4. Method according to claim 1, **characterised in that** the vaporisation process is additionally assisted with argon as inert gas.

5. Method according to claim 1, **characterised in that** the technically pure manganese is continuously cooled with water, tapped off and delivered under an argon protective gas atmosphere to a casting machine (8).

6. Method according to claim 1, **characterised in that** the vaporisation rate is controlled by temperature, vacuum pressure and inert gas throughflow rate.

7. Method according to claim 1, **characterised in that** the vaporisation material consists of different manganese concentrations.

8. Method according to claim 7, **characterised in that** the vaporisation material is continuously or discontinuously charged into the induction evaporator (1).

9. Device for carrying out the method according to claims 1 to 8, wherein the metal is produced under vacuum in an evaporator (1), into which the manganese alloy is charged, and can be evaporated by a vacuum pump system (3) and filter system (13) in the range of 10 to 900 mbar and a temperature in the region of > 1248° C under agitation with argon as protective gas and is cooled by way of primary water cooling means (4) and secondary water cooling means (5), wherein the manganese vapours are collected in a mobile condensation chamber (2) at temperatures in the range of 1350 to 1400° C in the liquid aggregate state and can be continuously tapped off into a casting machine (8) via a siphon-like heated tap hole (13).

10. Device according to claim 9, **characterised in that** the evaporator (1) is an induction evaporator which is arranged on a hydraulic platform (9) and constructed to be vertically movable by way of this.

11. Device according to claim 9, **characterised in that** the mobile condensation chamber (2) is constructed to be horizontally movable.

12. Device according to claim 10 and 11, **characterised in that** the induction evaporator (1) and the condensation chamber (2) are gas-tightly connected together by way of a vapour duct (14) operatively connected with the primary water cooling means (4) and the secondary water cooling means (5).

13. Device according to claim 12, **characterised in that** the secondary water cooling means (5) is arranged within the vapour duct (14) in the vapour flow (17) above the condensation chamber (2).

14. Device according to claim 13, **characterised in that** the vapour duct (14) is connected with a feed line (15) for the protective gas and the protective gas is conducted in the vapour duct (14) and the feed line (15) in a circuit, wherein vaporous manganese can be separated off by a secondary condenser (12) associated with the feed line (15) and the protective gas is fed back to the circuit by way of the feed line (15) to the induction evaporator (1).

15. Device according to claim 14, **characterised in that** the protective gas is reintroducible from the condensation chamber (2) by way of a feed (16) into the feed line (15) and can be flushed by way of a secondary filter (10) into the induction evaporator (1) and additional protective gas can similarly be fed by way of the feed (16) to the vapour flow (17).

## Revendications

1. Procédé pour la production de manganèse pur du point de vue technique par évaporation de ferromanganèse contenant du carbone, dans une enceinte sous vide à induction, dans lequel le procédé est mis en oeuvre sous vide et à des températures supérieures à la température de liquidus du manganèse, dans lequel on introduit une poche comprenant du ferromanganèse liquide contenant du carbone dans un évaporateur à induction (1), on génère le métal sous vide et, via un système de filtre (10) et de pompe à vide (3), tout en agitant, on le soumet à une évaporation avec un gaz inerte dans la plage de 10 à 900 mbar et à une température dans la plage d'une valeur supérieure à 1248 °C et on le refroidit à un stade ultérieur de l'installation avec de l'eau via un dispositif de refroidissement primaire (4), les vapeurs de manganèse étant liquéfiées dans une chambre de condensation mobile (2) à des températures dans la plage de 1350 à 1400 °C à travers un dispositif de refroidissement secondaire (5) et soutirées, via un trou de coulée chauffé en forme de siphon, en continu, dans une machine de coulée (8), et coulées pour obtenir le produit final (11).

2. Procédé selon la revendication 1, **caractérisé en ce que** la liquéfaction des vapeurs de manganèse a lieu en continu au moyen du dispositif de refroidissement secondaire (5) qui est disposé dans le courant de vapeurs (17) à l'intérieur d'un conduit (14) pour les vapeurs et qui est réalisé en une configuration conique afin d'améliorer l'écoulement des gouttes.

3. Procédé selon la revendication 1, **caractérisé en ce que** le système de pompe à vide est en outre équipé d'un système secondaire de refroidissement à l'eau (6), d'un condenseur (12) et d'un filtre (13).

4. Procédé selon la revendication 1, **caractérisé en ce que** le processus d'évaporation est en outre soutenu avec de l'argon à titre de gaz inerte.

5. Procédé selon la revendication 1, **caractérisé en ce que** le manganèse pur du point de vue technique est refroidi en continu avec de l'eau, soutiré et ajouté, sous une atmosphère d'argon à titre de gaz inerte, dans une machine de coulée (8).

6. Procédé selon la revendication 1, **caractérisé en ce que** la vitesse d'évaporation est réglée par la température, la pression de vide et le débit du gaz inerte.

7. Procédé selon la revendication 1, **caractérisé en ce que** la matière d'évaporation est constituée par différentes concentrations de manganèse.

8. Procédé selon la revendication 7, **caractérisé en ce que** la matière d'évaporation est chargée en continu ou en discontinu dans l'évaporateur à induction (1).

9. Dispositif pour la mise en oeuvre du procédé selon les revendications 1 à 8, dans lequel, dans un évaporateur (1), dans lequel on introduit l'alliage à base de manganèse, le métal est généré sous vide et peut être évaporé via un système de pompe à vide (3) et de filtre (13) dans la plage de 10 à 900 mbar et à une température dans la plage d'une valeur supérieure à 1248 °C tout en agitant sous atmosphère d'argon à titre de gaz inerte et est refroidi via un refroidissement primaire à l'eau (4) et via un refroidissement secondaire à l'eau (5), dans lequel les vapeurs de manganèse soht rassemblées dans une chambre de condensation mobile (2) à des températures dans la plage de 1350 à 1400 °C à l'état d'agrégat liquide et peuvent être soutirées à travers un trou de coulée chauffé (13) en forme de siphon, en continu dans une machine de coulée (8).

10. Dispositif selon la revendication 9, **caractérisé en ce que** l'évaporateur (1) est un évaporateur à induction qui est disposé sur une plate-forme hydraulique (9) et est réalisé pour pouvoir se déplacer en direction verticale par-dessus cette dernière.

11. Dispositif selon la revendication 9, **caractérisé en ce que** la chambre de condensation mobile (2) est réalisée pour pouvoir se déplacer en direction horizontale.

12. Dispositif selon les revendications 10 et 11, **caractérisé en ce que** l'évaporateur à induction (1) et la chambre de condensation (2) sont reliés l'un à l'autre d'une manière étanche aux gaz via un conduit (14) pour les vapeurs, relié de manière opérationnelle au refroidissement primaire à l'eau (4) et au refroidissement secondaire à l'eau (5).

13. Dispositif selon la revendication 12, **caractérisé en ce que** le refroidissement secondaire à l'eau (5) est disposé au sein du conduit (14) pour les vapeurs dans le courant de vapeurs (17) via la chambre de condensation (2).

14. Dispositif selon la revendication 13, **caractérisé en ce que** le conduit (14) pour les vapeurs est relié à un conduit d'alimentation (15) pour le gaz inerte, et le gaz inerte est guidé en circuit dans le conduit (14) pour les vapeurs et dans le conduit d'alimentation (15), dans lequel le manganèse sous forme de vapeurs peut être séparé à travers un condensateur secondaire (12) attribué au conduit alimentation (15), et le gaz inerte est à nouveau renvoyé dans le circuit via le conduit d'alimentation (15) à l'évaporateur à induction (1).

15. Dispositif selon la revendication 14, **caractérisé en ce que** le gaz inerte peut être réintroduit à partir de la chambre de condensation (2) via une alimentation (16) dans le conduit alimentation (15) et peut être réincorporé via un filtre secondaire (10) dans l'évaporateur à induction (1), et du gaz inerte supplémentaire peut également être acheminé via l'alimentation (16) au courant de vapeurs (17).
